# EUROPÄISCHE PATENTSCHRIFT

(11) **EP 0 913 491 B1**
(45) Veröffentlichungstag und Bekanntmachung des Hinweises auf die Patenterteilung: **28.11.2001**
(21) Anmeldenummer: 98811018.5
(22) Anmeldetag: 13.10.1998
(51) Int. Cl.: C22C 30/00, C22C 38/00, C21D 7/10

(54) **Verfahren zur Herstellung eines Werkstückes aus einer Chromlegierung und dessen Verwendung**
Process for producing a workpiece from a chromium alloy and its use
Procédé de production d'une pièce à partir d'un alliage au chrome et sa utilisation

(30) Priorität: 31.10.1997 DE 19748205
(43) Veröffentlichungstag der Anmeldung: 06.05.1999
(73) Patentinhaber: ABB RESEARCH LTD., 8050 Zürich (CH)
(72) Erfinder: Ernst, Peter, Dr., 8174 Stadel (CH); Uggowitzer, Peter, Prof. Dr., 8913 Ottenbach (CH); Speidel, Hannes, 5300 Turgi (CH); Speidel, Markus, Prof. Dr., 5413 Birmenstorf (CH)
(74) Vertreter: Pöpper, Evamaria, Dr.

(56) Entgegenhaltungen:
- EP-A- 0 657 556
- US-A- 4 424 083
- PATENT ABSTRACTS OF JAPAN vol. 096, no. 009, 30. September 1996 -& JP 08 120392 A (SUMITOMO METAL IND LTD), 14. Mai 1996
- PATENT ABSTRACTS OF JAPAN vol. 010, no. 199 (C-359), 11. Juli 1986 -& JP 61 041746 A (NIPPON STEEL CORP), 28. Februar 1986

## Beschreibung

### Technisches Gebiet

Die Erfindung geht aus von einem Verfahren zur Herstellung eines Werkstückes aus einer Chromlegierung nach dem Oberbegriff des ersten Anspruches. Die Erfindung betrifft ebenfalls die Verwendung des nach dem Verfahren hergestellten Werkstückes.

### Stand der Technik

In der Energietechnik, insbesondere für Kappenringe (Englisch: "Retaining Rings") im Turbogeneratorenbau, der Offshore-Technik, in der Luft- und Raumfahrt, in der Architektur, im Allgemeinen Maschinenbau, in der chemischen Industrie und in der Verkehrstechnik werden Werkstoffe verlangt, die neben sehr hoher Festigkeit, Zähigkeit und Freiheit von Ferromagnetismus auch frei sind von Anfälligkeit auf Korrosion und Spannungsrisskorrosion, sowohl in Wasser als auch in wässerigen Halogenidlösungen. Werkstoffe die alle diese Bedingungen genügend erfüllen sind jedoch bis heute unbekannt. Deshalb wird jeweils versucht, Werkstoffe für den jeweiligen Anwendungsbereich so auszuwählen, dass die wichtigsten Eigenschaften zumindest abgedeckt werden um ein Versagen des Werkstoffes zu verhindern. Dabei wird in Kauf genommen, dass bei sich ändernden Betriebsbedingungen durch zu wenig beachtete Nebeneigenschaften der Werkstoff versagen kann.

Bei Kappenringen im Turbogeneratorenbau werden beispielsweise Stähle mit der Zusammensetzung 18%Cr, 18%Mn, 0.6N bzw. 18%Mn, 5%Cr, 0.55%C verwendet. Diese Werkstoffe weisen zwar die gewünschte hohe Festigkeit, Zähigkeit und Freiheit von Ferromagnetismus auf, ihre Korrosions- und Spannungsrisskorrosionseigenschaften können jedoch bei besonders korrosionsfördernden Betriebs- und Umweltbedingungen zum Problem werden.

Aus der EP 0 657 556 A1 ist eine Legierung bekannt mit der Zusammensetzung:

| | | |
|---|---|---|
| 32 - 37 | Gew.- % | Chrom |
| 28 - 36 | Gew.- % | Nickel |
| max. 2 | Gew.- % | Mangan |
| max. 0.5 | Gew.- % | Silizium |
| max. 0.1 | Gew.- % | Aluminium |
| max. 0.03 | Gew.- % | Kohlenstoff |
| max. 0.025 | Gew.- % | Phosphor |
| max. 0.01 | Gew.- % | Schwefel |
| max. 2 | Gew.- % | Molybdän |
| max. 1 | Gew.- % | Kupfer |
| 0.3 - 0.7 | Gew.- % | Stickstoff |

Rest Eisen sowie herstellungsbedingte Beimengungen und Verunreinigungen.

Diese in der EP 0 657 556 A1 beschriebenen Legierungen weisen zwar eine gewünschte hohe Beständigkeit gegen allgemeine Korrosion auf, erreichen aber lediglich Streckgrenzen ("Dehngrenzen") von maximal ungefähr 500 MPa und Zugfestigkeiten von ungefähr 850 MPa. Dies genügt den oben gestellten Forderungen an höchste Festigkeiten, die die vorgängig beschriebenen Legierungen erfüllen, jedoch nicht.

Die in der EP 0 657 556 A1 beschriebenen Legierung wird von der Firma Krupp VDM unter dem Namen Nicrofer® 3033 - alloy 33 vertrieben. Im zugehörigen Werkstoffblatt, Krupp VDM, Nicrofer® 3033 - alloy 33, Werkstoffblatt Nr. 4142, Ausgabe Juni 1995, wird beschrieben, dass Werkstücke nach 15% Kaltverformung einer Wärmebehandlung unterworfen werden sollten, die bei Temperaturen von 1080 bis 1150°C, vorzugsweise bei 1120°C erfolgen soll. Zur Erzielung optimaler Korrosionseigenschaften ist nach der Wärmebehandlung beschleunigt mit Wasser abzukühlen. Nach der Wärmebehandlung weisen die Werkstücke die oben beschriebenen, geringen Festigkeiten auf.

### Darstellung der Erfindung

Der Erfindung liegt die Aufgabe zugrunde, bei einem Verfahren zur Herstellung eines Werkstückes aus einer Chromlegierung der eingangs genannten Art einen Werkstoff mit hoher Festigkeit, Zähigkeit, Freiheit von Ferromagnetismus und Freiheit von Anfälligkeit auf Spannungsrisskorrosion, sowohl in Wasser als auch in wässerigen Halogenidlösungen zu schaffen.

Erfindungsgemäss wird dies durch die Merkmale des ersten Anspruches erreicht. Kern der Erfindung ist es also, dass das Werkstück kaltverformt und durch die Kaltverformung auf eine Streckgrenze von mindestens 1000 MPa (R_{p0.2} ≥ 1000 MPa) gebracht wird.

Die Vorteile der Erfindung sind unter anderem darin zu sehen, dass Kaltverformungsgrade (Querschnittsabnahme durch Kaltverformung) von 20 Prozent und mehr, bis zu über 90 Prozent, ganz hervorragende Kombinationen von mechanischen, physikalischen und chemischen Eigenschaften bewirken. Es können so Streckgrenzen von 1000 MPa bis deutlich über 2000 MPa bei immer noch guter Zähigkeit (Bruchdehnung von fünf bis über zehn Prozent) erzielt werden. Es entsteht so ein Werkstoff höchster Festigkeit, der die Anforderungen der modernen Techniken zu erfüllen vermag.
Ein weiterer Vorteil sind die besonderen physikalischen und chemischen Eigenschaften, die bei herkömmlichen Werkstoffen gleicher Festigkeit und gleicher Korrosionsbeständigkeit nicht zu finden sind. Die besonderen physikalischen Eigenschaften des erfindungsgemässen Werkstoffs zeigen sich wesentlich in der Abwesenheit von Ferromagnetismus, welche Voraussetzung für die Anwendung als Kappenringwerkstoff im Turbogeneratorenbau ist. Der erfindungsgemässe Werkstoff zeigt durch seine hohe Stabilität des kubisch-flächenzentrierten Kristallgitters auch nach starker Kaltverformung keinen Verformungsmartensit und bleibt somit frei von Ferromagnetismus.

Die besonderen chemischen Eigenschaften des erfindungsgemäss stark kaltverformten Werkstoffes zeigen sich im Widerstand gegen Spannungsrisskorrosion in Wasser und wässrigen Halogenidlösungen. Andere kaltverformte, nicht ferromagnetische korrosionsbeständige Werkstoffe, bis in die Klasse der "Superaustenite" hinauf, insbesondere aber alle bisher in der Technik üblichen Stähle für Kappenringe zeigen sich im hochfesten, kaltverformten Zustand stets anfällig auf Spannungsrisskorrosion, zumindest in warmen, wässrigen Chloridlösungen. Mit dem erfindungsgemässen hohen Kaltverformungsgrad von 20 Prozent und mehr, angewandt auf die genannte Chromlegierung, ist hier nun erstmals ein Werkstoff geschaffen worden, der selbst bei höchster Festigkeit, Korrosionsbeständigkeit sowie zugleich Abwesenheit von Ferromagnetismus völlig beständig gegen Spannungsrisskorrosion in wässrigen Halogenidlösungen ist.
Die vorliegende Erfindung hat mit dem genannten Verfahren einen Werkstoff bereitgestellt, der aufgrund seiner hervorragenden Kombination von mechanischer Festigkeit und Zähigkeit sowie Korrosionsbeständigkeit und seines Widerstandes gegen Spannungsrisskorrosion sowie Abwesenheit von Ferromagnetismus spezifisch in folgenden Anwendungsgebieten eingesetzt werden kann: Energietechnik, Offshoretechnik und Ölbohrtechnik, Luft-, und Raumfahrt, Hoch- und Tiefbau, Allgemeiner Maschinenbau, Chemische und Petrochemische Industrie.

Weitere vorteilhafte Ausgestaltungen und Verwendungen der Erfindung ergeben sich aus den Unteransprüchen.

### Kurze Beschreibung der Zeichnung

In der Zeichnung ist die Streckgrenze Rₚ₀₂, die Zugfestigkeit Rₘ und die Bruchdehnung A₅ abhängig vom Kaltverformungsgrad dargestellt.

### Weg zur Ausführung der Erfindung

Werkstücke aus Chrombasis-Legierungen der nachfolgenden Zusammensetzung wurden kaltverformt.

| | | |
|---|---|---|
| 32 - 37 | Gew.- % | Chrom |
| 28 - 36 | Gew.- % | Nickel |
| max. 2 | Gew.- % | Mangan |
| max. 0.5 | Gew.- % | Silizium |
| max. 0.1 | Gew.- % | Aluminium |
| max. 0.03 | Gew.- % | Kohlenstoff |
| max. 0.025 | Gew.- % | Phosphor |
| max. 0.01 | Gew.- % | Schwefel |
| max. 2 | Gew.- % | Molybdän |
| max. 1 G | Gew.- % | Kupfer |
| 0.3 - 0.7 | Gew.- % | Stickstoff |

Rest Eisen sowie herstellungsbedingte Beimengungen und Verunreinigungen.

Die besonders bevorzugten Legierungsbereiche wiesen folgende Zusammensetzung auf:

| | | |
|---|---|---|
| 32 - 37 | Gew.- % | Chrom |
| 28 - 36 | Gew.- % | Nickel |
| max. 2 | Gew.- % | Mangan |
| max. 0.5 | Gew.- % | Silizium |
| max. 0.1 | Gew.- % | Aluminium |
| max. 0.03 | Gew.- % | Kohlenstoff |
| max. 0.025 | Gew.- % | Phosphor |
| max. 0.01 | Gew.- % | Schwefel |
| 0.5 - 2 | Gew.- % | Molybdän |
| 0.3 - 1 | Gew.- % | Kupfer |
| 0.3 - 0.7 | Gew.- % | Stickstoff |

Rest Eisen sowie herstellungsbedingte Beimengungen und Verunreinigungen.

Diese Werkstücke wurden dabei verschiedenen Kaltverformungsgraden unterworfen und die so erhaltenen Werkstücke untersucht. In der einzigen Figur ist die Streckgrenze Rₚ₀₂, die Zugfestigkeit Rₘ und die Bruchdehnung A₅ dem Kaltverformungsgrad gegenübergestellt. Wie aus der Figur ersichtlich ist, konnten bei Kaltverformungsgraden über 25% Streckgrenzen von über 1000 MPa erreicht werden. Die kaltverformten Werkstücke wurden verschiedenen Korrosions- und Spannungsrisskorrosionversuchen unterworfen, wobei mindestens die gleich guten Werte wie bei unverformten Werkstücken erzielt wurden.

### Ausführungsbeispiel 1:

Eine Chrombasis-Legierung der folgenden chemischen Zusammensetzung

| | | |
|---|---|---|
| 32.9 | Gew.-% | Chrom |
| 30.9 | Gew.-% | Nickel |
| 0.64 | Gew.-% | Mangan |
| 0.31 | Gew.-% | Silizium |
| 0.01 | Gew.-% | Kohlenstoff |
| 0.01 | Gew.-% | Phosphor |
| 1.67 | Gew.-% | Molybdän |
| 0.58 | Gew.-% | Kupfer |
| 0.39 | Gew.-% | Stickstoff |

sowie übliche herstellungsbedingte Beimengungen und Verunreinigungen und den Rest als Eisen, wies als Walzblech mit den Abmessungen 150 mm x 500 mm im lösungsgeglühten und abgeschreckten Zustand die folgenden Eigenschaften auf: Streckgrenze Rₚ₀₂= 466 MPa, Zugfestigkeit Rₘ = 848 MPa, Bruchdehnung A₅ = 65 %, magn. Permeabilität µᵣ < 1.004, kritische Spaltkorrosionstemperatur T_{CCC} = 20°C. Die Legierung wurde im Stangenformat mit 15 mm Durchmesser durch "Rundhämmern" bei Raumtemperatur kaltverformt auf die Durchmesser 11.2 mm, 9.2 mm, 7.2 mm und 5.7 mm, entsprechend einer Kaltverformung von 40%, 59%, 75% und 84%. Auch nach der stärksten Kaltverformung war die Legierung homogen austenitisch, frei von Ausscheidungen, vollkommen unmagnetisch (µᵣ < 1.004) mit den folgenden mechanischen Eigenschaften: Streckgrenze Rₚ₀₂= 2100 MPa, Zugfestigkeit Rₘ = 2100 MPa, Bruchdehnung A₅ = 10 %. Der Widerstand gegen lokale Korrosion wurde durch die Kaltverformung nicht beeinträchtigt, die kritische Spaltkorrosionstemperatur, T_{CCC}, blieb auf dem gleich hohen Wert von 20°C wie im lösungsgeglühten Zustand.

### Ausführungsbeispiel 2:

Eine lösungsgeglühte Walzplatte der gleichen chemischen Zusammensetzung wie in Beispiel 1 wurde, ausgehend vom lösungsgeglühten Zustand, durch Kaltwalzen verformt. Der Umformgrad betrug 25% und 35%. Die Eigenschaften der erfindungsgemäss kaltverformten Legierung sind in der Tabelle 1 zusammengefasst. Zwei Vergleichslegierungen sind mit in die Tabelle aufgenommen. Es handelt sich dabei um die heute weltweit am meisten verwendeten Legierungen für den erfindungsgemässen Einsatz als Werkstoff für hochbeanspruchte Generatorrotor-Kappenringe.

Offensichtlich zeichnet sich die erfindungsgemäss kaltverformte Legierung aus durch eine ungewöhnlich gute Kombination von Festigkeit, Duktilität und Zähigkeit. Die entscheidende Überlegenheit der kaltverformten Chrombasis-Legierung offenbart sich aber bei den Korrosionseigenschaften und dem Widerstand gegen Spannungsrisskorrosion. Es ist bekannt, dass der Korrosionswiderstand austenitischer Stähle proportional zum Chrom-, Molybdän- und Stickstoffgehalt steigt, entsprechend der empirischen Wirksumme %Cr+3.3%Mo+20%N. Mit der erfindungsgemässen Legierung wird ein Wirksummenwert von etwa 45 erzielt. Der Korrosionswiderstand liegt damit auf einem Niveau, das deutlich höher liegt als das der heute für Generatorrotor-Kappenringe eingesetzte Stähle mit 18%Cr, 18%Mn, 0.6N bzw. 18%Mn, 5%Cr, 0.55%C. Dies zeigt sich experimentell in der kritischen Spaltkorrosionstemperatur, die für die erfindungsgemäss kaltverformte Legierung bei 20°C liegt, während sie für die Legierungen mit 18%Cr, 18%Mn, 0.6%N bzw. 18%Mn, 5%Cr, 0.55%C unter -3°C liegt.

**Tabelle 1:**

| Legierung | Kaltverformungsgrad [%] | Streckgrenze R_{p0.2[MPa]} | Zugfestigkeit Rₘ [MPa] | Bruchdehnung A₅[%] | Kerbschlagarbeit A_{V}[J] |
|---|---|---|---|---|---|
| Gemäss | 0 | 466 | 848 | 65 | >300 |
| Beispiel 2 | 25 | 1015 | 1140 | 25 | 218 |
| | 35 | 1110 | 1210 | 22 | 170 |
| 18Cr,18Mn | 0 | 500 | 850 | 65 | 270 |
| 0.6N | 25 | 1040 | 1160 | 26 | 185 |
| | 35 | 1170 | 1250 | 22 | 150 |
| 18Mn,5Cr | 0 | 460 | 850 | 65 | 200 |
| 0.55C | 25 | 850 | 1150 | 35 | 85 |
| | 35 | 1050 | 1220 | 28 | 60 |

Besonders hervorzuheben ist jedoch der Widerstand gegen Spannungsrisskorrosion der erfindungsgemäss kaltverformten Legierung. Dazu wurden bruchmechanische Tests mit vorermüdeten DCB-Proben in Wasser und 22%iger NaCI-Lösung durchgeführt. Nach einer Prüfdauer von 2000 h hat sich kein Risswachstum gezeigt. Damit kann als mögliche Obergrenze für ein Risswachstum ein Wert von < 10⁻¹¹ m/s angegeben werden. Die Vergleichswerkstoffe zweigen demgegenüber ein Risswachstum von ca. 10⁻⁹ m/s (18%Cr, 18%Mn, 0.6%N) bzw. 10⁻⁸ m/s (18%Mn, 5%Cr, 0.55%C).

Selbstverständlich ist die Erfindung nicht auf die gezeigten und beschriebenen Ausführungsbeispiele beschränkt.

## Patentansprüche

1. Verfahren zur Herstellung eines Werkstückes aus einer Chromlegierung, bestehend aus:
| | | |
|---|---|---|
| 32 - 37 | Gew.- % | Chrom, |
| 28 - 36 | Gew.- % | Nickel, |
| max. 2 | Gew.- % | Mangan, |
| max. 0.5 | Gew.- % | Silizium, |
| max. 0.1 | Gew.- % | Aluminium, |
| max. 0.03 | Gew.- % | Kohlenstoff, |
| max. 0.025 | Gew.- % | Phosphor, |
| max. 0.01 | Gew.- % | Schwefel, |
| max. 2 | Gew.- % | Molybdän, |
| max. 1 | Gew.- % | Kupfer, |
| 0.3 - 0.7 | Gew.- % | Stickstoff, |
Rest Eisen sowie herstellungsbedingte Beimengungen und Verunreinigungen,
**dadurch gekennzeichnet,**
**dass** das Werkstück kaltverformt und durch die Kaltverformung auf eine Streckgrenze von mindestens 1000 MPa (R_{p0.2} ≥ 1000 MPa) gebracht wird.

2. Verfahren zur Herstellung eines Werkstückes aus einer Chromlegierung, bestehend aus:
| | | |
|---|---|---|
| 32 - 37 | Gew.- % | Chrom, |
| 28 - 36 | Gew.- % | Nickel, |
| max. 2 | Gew.- % | Mangan, |
| max. 0.5 | Gew.- % | Silizium, |
| max. 0.1 | Gew.- % | Aluminium, |
| max. 0.03 | Gew.- % | Kohlenstoff, |
| max. 0.025 | Gew.- % | Phosphor, |
| max. 0.01 | Gew.- % | Schwefel, |
| 0.5 - 2 | Gew.- % | Molybdän, |
| 0.3 - 1 | Gew.- % | Kupfer, |
| 0.3 - 0.7 | Gew.- % | Stickstoff, |
Rest Eisen sowie herstellungsbedingte Beimengungen und Verunreinigungen,
**dadurch gekennzeichnet,**
**dass** das Werkstück kaltverformt und durch die Kaltverformung auf eine Streckgrenze von mindestens 1000 MPa (R_{p0.2} ≥ 1000 MPa) gebracht wird.

3. Verfahren zur Herstellung eines Werkstückes nach Anspruch 1 oder 2,
**dadurch gekennzeichnet,**
**dass** der Kaltverformungsgrad mindestens 20% beträgt.

4. Verwendung des nach einem der Ansprüche 1 bis 3 hergestellten Werkstückes für Generator / Rotor Kappenringe.

5. Verwendung des nach einem der Ansprüche 1 bis 3 hergestellten Werkstückes in der Offshore und Ölbohrtechnik für Ventile, Rohrleitungen, Verbindungselemente und Schwerstangen.

6. Verwendung des nach einem der Ansprüche 1 bis 3 hergestellten Werkstückes in der Luft- und Raumfahrttechnik für lasttragende Bauteile sowie für Verbindungselemente, insbesondere Schrauben, Bolzen und Nieten.

7. Verwendung des nach einem der Ansprüche 1 bis 3 hergestellten Werkstückes im Hoch- und Tiefbau für Verbindungselemente wie Nägel, Nieten, Schrauben Dübel sowie für Zugseile, Felsanker, Befestigungselemente an Fassaden, Fassadenverankerungen, Tunnels, Brücken, Dächern einschliesslich Dachaufhängungen für Schwimmbäder, sowie für Vorspannkabel, Spannschlösser, Ankerplatten, Gelenke, Leitplankenverankerungen, Tragkonstruktionen, Armierungen und für tragende Elemente im Stahlbau.

8. Verwendung des nach einem der Ansprüche 1 bis 3 hergestellten Werkstückes im allgemeinen Maschinenbau und in der chemischen und petrochemischen Industrie, wo hochfeste Bauteile unter mechanischen Spannungen mit spannungsrisskorrosiven Medien beaufschlagt sind.

9. Verwendung des nach einem der Ansprüche 1 bis 3 hergestellten Werkstückes für Bauteile in der Verkehrstechnik zu Wasser und zu Lande, in amphibischen Fahrzeugen, in Trag- und Leitsystemen die zugleich mechanische Belastungen und aggressive Umgebungen ertragen müssen.

10. Verwendung des nach einem der Ansprüche 1 bis 3 hergestellten Werkstückes in Sport- und Freizeitgeräten, einschliesslich Schiffbau und Taucherausrüstungen.

## Claims

1. Process for producing a workpiece from a chromium alloy, consisting of:
| | | |
|---|---|---|
| 32-37 | % by weight | chromium, |
| 28-36 | % by weight | nickel, |
| max. 2 | % by weight | manganese, |
| max. 0.5 | % by weight | silicon, |
| max. 0.1 | % by weight | aluminium, |
| max. 0.03 | % by weight | carbon, |
| max. 0.025 | % by weight | phosphorus, |
| max. 0.01 | % by weight | sulphur, |
| max. 2 | % by weight | molybdenum, |
| max. 1 | % by weight | copper, |
| 0.3-0.7 | % by weight | nitrogen, |
remainder iron and production-related admixtures and impurities, **characterized in that** the workpiece is cold worked and, by means of the cold working, is brought to a yield strength of at least 1000 MPa (R_{p0.2} ≥ 1000 MPa).

2. Process for producing a workpiece from a chromium alloy, consisting of:
| | | |
|---|---|---|
| 32-37 | % by weight | chromium, |
| 28-36 | % by weight | nickel, |
| max. 2 | % by weight | manganese, |
| max. 0.5 | % by weight | silicon, |
| max. 0.1 | % by weight | aluminium, |
| max. 0.03 | % by weight | carbon, |
| max. 0.025 | % by weight | phosphorus, |
| max. 0.01 | % by weight | sulphur, |
| 0.5-2 | % by weight | molybdenum, |
| 0.3-1 | % by weight | copper, |
| 0.3-0.7 | % by weight | nitrogen, |
remainder iron and production-related admixtures and impurities, **characterized in that** the workpiece is cold worked and, by means of the cold working, is brought to a yield strength of at least 1000 MPa (R_{p0.2} ≥ 1000 MPa).

3. Process for producing a workpiece according to Claim 1 or 2, **characterized in that** the degree of cold deformation is at least 20%.

4. Use of the workpiece produced according to one of Claims 1 to 3 for generator/rotor retaining rings.

5. Use of the workpiece produced according to one of Claims 1 to 3 in offshore and oil drilling engineering for valves, pipelines, connecting elements and drill stems.

6. Use of the workpiece produced according to one of Claims 1 to 3 in aeronautical and aerospatial engineering for load-bearing components and for connecting elements, in particular screws, bolts and rivets.

7. Use of the workpiece produced according to one of Claims 1 to 3 in the building and construction industry for connecting elements, such as nails, rivets, screws, dowels, and for stay cables, rock bolts, attachment elements on facades, facade ties, tunnels, bridges, roofs, including roof suspensions for swimming pools, and for tensioning cables, turnbuckles, anchor plates, hinges, crash barrier anchorages, load-bearing structures, reinforcements and for supporting elements in steel construction.

8. Use of the workpiece produced according to one of Claims 1 to 3 in general mechanical engineering and in the chemical and petrochemical industry where stress corrosion cracking media are applied to high-strength components which are under mechanical stresses.

9. Use of the workpiece produced according to one of Claims 1 to 3 for components in transport engineering on water and on land, in amphibious vehicles, in load-bearing and guide systems which have to simultaneously withstand mechanical loads and aggressive environments.

10. Use of the workpiece produced according to one of Claims 1 to 3 in sport and leisure equipment, including shipbuilding and diving equipment.

## Revendications

1. Procédé pour la fabrication d'une pièce en un alliage de chrome, se composant, en poids, de:
| | |
|---|---|
| 32 - 37 | % chrome |
| 28 - 36 | % nickel |
| max. 2 | % manganèse |
| max. 0,5 | % silicium |
| max. 0,1 | % aluminium |
| max. 0,03 % | carbone |
| max. 0,025 | % phosphore |
| max. 0,01 | % soufre |
| max. 2 | % molybdène |
| max. 1 | % cuivre |
| 0,3 - 0,7 % | azote |
le reste étant du fer ainsi que des additions de fabrication et des impuretés,
**caractérisé en ce que** la pièce est déformée à froid et est amenée par la déformation à froid à une limite d'élasticité d'au moins 1000 MPa (R_{p0,2} ≥ 1000 MPa).

2. Procédé pour la fabrication d'une pièce en un alliage de chrome, se composant, en poids, de:
| | |
|---|---|
| 32 - 37 | % chrome |
| 28 - 36 | % nickel |
| max. 2 | % manganèse |
| max. 0,5 | % silicium |
| max. 0,1 | % aluminium |
| max. 0,03 % | carbone |
| max. 0,025 | % phosphore |
| max. 0,01 | % soufre |
| 0,5 - 2 | % molybdène |
| 0,3 - 1 | % cuivre |
| 0,3 - 0,7 | % azote |
le reste étant du fer ainsi que des additions de fabrication et des impuretés,
**caractérisé en ce que** la pièce est déformée à froid et est amenée par la déformation à froid à une limite d'élasticité d'au moins 1000 MPa (R_{p0,2} ≥ 1000 MPa).

3. Procédé pour la fabrication d'une pièce suivant la revendication 1 ou 2, **caractérisé en ce que** le taux de déformation à froid atteint au moins 20%.

4. Utilisation de la pièce fabriquée suivant l'une quelconque des revendications 1 à 3 pour des anneaux de retenue de générateurs/rotors.

5. Utilisation de la pièce fabriquée suivant l'une quelconque des revendications 1 à 3 dans la technique offshore et la technique du forage pétrolier pour des soupapes, des conduites rigides, des éléments d'assemblage et des masses-tiges.

6. Utilisation de la pièce fabriquée suivant l'une quelconque des revendications 1 à 3, dans la technique aéronautique ou astronautique pour des parties portantes ainsi que pour des éléments d'assemblage, en particulier des vis, des boulons et des rivets.

7. Utilisation de la pièce fabriquée suivant l'une quelconque des revendications 1 à 3, dans les constructions en hauteur et dans le génie civil pour des éléments d'assemblage comme des clous, des rivets, des vis, des chevilles ainsi que pour des câbles de traction, des tirants de roche, des éléments de fixation à des façades, des ancrages de façades, des tunnels, des ponts, des toitures y compris des suspensions de toitures pour des piscines, ainsi que pour des câbles de précontrainte, des tendeurs, des plaques d'ancrage, des articulations, des ancrages de glissières de sécurité, des structures portantes, des armatures et pour des éléments portants dans la construction en acier.

8. Utilisation de la pièce fabriquée suivant l'une quelconque des revendications 1 à 3, dans la construction des machines en général et dans l'industrie chimique et pétrochimique, où des pièces à haute résistance sont exposées, sous des contraintes mécaniques, à des agents favorisant la corrosion fissurante.

9. Utilisation de la pièce fabriquée suivant l'une quelconque des revendications 1 à 3, pour des pièces utilisées dans la technique des transports, sur mer et sur terre, dans des véhicules amphibies, dans des systèmes de support et de conduite qui doivent en même temps résister à des charges mécaniques et à des atmosphères agressives.

10. Utilisation de la pièce fabriquée suivant l'une quelconque des revendications 1 à 3, dans des appareils de sports et de loisirs, y compris la construction navale et les équipements de plongée.
